# FASCICULE DE BREVET EUROPEEN

(11) **EP 1 250 204 B1**
(45) Date de publication et mention de la délivrance du brevet: **30.07.2003**
(21) Numéro de dépôt: 00993697.2
(22) Date de dépôt: 27.12.2000
(51) Int. Cl.: B22D 31/00, B21J 5/00, B21J 3/00

(54) **PROCEDE POUR FABRIQUER DES PIECES EN ALLIAGE LEGER**
VERFAHREN ZUR HERSTELLUNG VON LEICHTMETALLLEGIERUNGSKOMPONENTEN
METHOD FOR MAKING LIGHT ALLOY COMPONENTS

(30) Priorité: 29.12.1999 FR 9916831
(43) Date de publication de la demande: 23.10.2002
(73) Titulaire: Saint Jean Industries, 69220 Saint Jean d'Ardieres (FR)
(72) Inventeur: Di Serio, Emile, 69400 Villefranche sur Saone (FR)
(74) Mandataire: Dupuis, François
(86) Numéro de dépôt international: FR0003703
(87) Numéro de publication internationale: WO01049435

(56) Documents cités:
- EP-A- 0 119 365
- EP-A- 0 816 042
- FR-A- 2 614 814
- FR-A- 2 778 125
- GB-A- 1 078 781
- US-A- 1 711 000
- US-A- 4 683 742
- PATENT ABSTRACTS OF JAPAN vol. 009, no. 191 (M-402), 7 août 1985 (1985-08-07) & JP 60 056433 A (MITSUBISHI DENKI KK), 2 avril 1985 (1985-04-02)

## Description

L'invention se rattache au secteur technique de la fabrication de pièces en alliage léger, notamment en aluminium, obtenues en fonderie, forgeage et procédés similaires.

On connaît, par le brevet EP 119.365, un procédé spécifique dénommé COBAPRESS qui combine les techniques de fonderie et de forgeage de pièces en aluminium ou alliages d'aluminium.

On rappelle que ce procédé consiste à couler de l'aluminium ou alliage d'aluminium dans un moule et après la coulée, à démouler la pièce encore chaude dénommée préforme à une température de l'ordre de 400°C à 500°C, on la place entre deux matrices ou parties d'une matrice définissant une empreinte de dimensions légèrement inférieures à celles du moule, qui correspondent à celles de la pièce finale, les deux coquilles ou parties étant fortement pressées l'une contre l'autre pour exercer sur la préforme coulée mise entre les parties de matrices un effet combiné de pressage à coeur et de corroyage superficiel.

On connaît par ailleurs, par le brevet FR 2.778.125, un procédé du type précité amélioré qui vise à profiter de l'opération de préchauffe pour réaliser en même temps l'opération de traitement thermique économisant ainsi sur l'opération de traitement thermique classique postérieure à l'opération de frappe. Entre la coulée de la préforme et le forgeage, on transfère ladite préforme coulée dans un four assurant la mise en solution de ladite préforme coulée à la température de mise en solution du matériau constitutif et placée ensuite entre les deux parties de la matrice de frappe pour l'opération de forgeage avec refroidissement ambiant, en accéléré ou trempé.

Ce procédé amélioré dénommé COBAPRESS 2 permet donc de réduire le temps de production et le coût de fabrication de manière significative des pièces, tout en obtenant les mêmes caractéristiques des pièces par rapport à l'enseignement du procédé COBAPRESS décrit dans le brevet EP 119.365.

La mise en oeuvre du procédé précité dans les deux versions requiert de manière courante dans l'activité de forgeage de pulvériser sur la matrice de forge une solution eau plus graphite à l'état liquide, qui a pour but de faciliter le fluage de la matière ainsi forgée et le démoulage de la pièce finale.

En pratique, la pulvérisation de la solution graphite sur la matrice de forge est une opération qui, en fonction de la complexité des formes de la pièce finale brute, est relativement longue et coûteuse, qui ne permet pas systématiquement d'avoir une homogénéité de pulvérisation dans les parties d'accès difficile de la pièce, et enfin qui est très salissante pour le poste de travail.
On connaît par ailleurs le brevet US 4683742 qui prévoit le préchauffage des billettes avant de leur appliquer un revêtement de type graphite puis les billettes étant forgées ensuite après passage dans une installation de séchage.

Le but recherché selon l'invention était donc d'assurer une optimisation du procédé COBAPRESS initial de coulé-forgé en alliage léger.
On connaît aussi par le brevet JP 6005433 le forgeage de billettes avec utilisation d'un revêtement graphite.
Face à l'ensemble de l'art antérieur précité, le demandeur a tenté d'optimiser le procédé du COBAPRESS tel que défini par les brevets antérieurs précités.
Une première démarche a été de s'orienter sur une amélioration des conditions de dépose du graphite dans la matrice de forgeage par pulvérisation de la solution de graphite sur la matrice de forge, avec un meilleur contrôle de la distribution à l'aide de robots. En pratique, cette solution est peu satisfaisante, car elle nécessite tout de même l'intervention de l'homme, et les coûts et problèmes environnementaux sont toujours là.

La démarche du demandeur s'est donc orientée de manière inattendue sur une autre possibilité qui s'intercale entre les deux phases principales de coulée et de forgeage, possibilité qui offre toutes les garanties dans une répartition homogène de la solution graphite sur la préforme, et qui au surplus apporte des caractéristiques particulières intéressantes, en améliorant la productivité du procédé.

Selon une première caractéristique, le procédé de fabrication des pièces en alliage léger est du type mettant en oeuvre les phases suivantes :
- coulage de la préforme à une température de l'ordre de 250° à 500°C,
- transfert de la préforme chauffée dans une matrice définissant une empreinte de dimensions légèrement inférieures à celle du moule, les deux parties de la matrice étant pressées l'une contre l'autre pour exercer l'effort de forgeage, de matriçage de la pièce brute finale,
- refroidissement de la pièce brute à la température ambiante, le procédé étant caractérisé en ce que après coulage de la préforme chauffée et avant le transfert de la préforme dans une matrice de forge, ladite préforme, à température de fin de coulée est transférée et immergée totalement dans un bac pour graphitage par enduction, pour autoriser le dépôt de la solution graphite sur la préforme, puis en sortie de bac, la température de la préforme permettant l'évaporation naturelle de l'eau de sorte que la préforme est recouverte d'une manière homogène de graphite.

Ainsi on a plus besoin de remettre la pièce en chauffe pour la tenue du produit de revêtement ni d'avoir un système pour faire évaporer l'eau, celle-ci étant naturelle.
Selon une autre caractéristique, le procédé perfectionné de fabrication des pièces en alliage léger est du type mettant en oeuvre les phases suivantes :
- coulage de préforme à une température de l'ordre de 250° à 500°C ;
- transfert de la préforme coulée obtenue dans un four assurant la mise en solution de ladite préforme coulée à la température de mise en solution du matériau constitutif ;
- transfert de la préforme mise en solution en sortie du four dans une matrice définissant une empreinte de dimensions légèrement inférieures à celles du moule, les parties de la matrice étant pressées l'une contre l'autre pour exercer l'effort de forgeage, de matriçage de la pièce brute finale ;
- refroidissement de la pièce brute obtenue à la température ambiante, en accéléré ou trempé, le procédé étant caractérisé en ce que, après coulage de la préforme chauffée et avant le transfert dans le four tunnel, ladite préforme, à température de fin de coulée, est transférée et immergée totalement dans un bac pour graphitage par enduction, pour autoriser le dépôt de la solution graphite sur la préforme, puis en sortie de bac, à ce stade, la température de la préforme et celle du procédé en amont permettant l'évaporation naturelle de l'eau, de sorte que la préforme est recouverte d'une manière homogène de graphite, ladite préforme étant ensuite remise en température dans le four tunnel assurant l'homogénéisation en température de la préforme graphitée.

Ces caractéristiques et d'autres encore ressortiront bien de la suite de la description.

Pour fixer l'objet de l'invention illustré d'une manière non limitative aux figures du dessin où la figure 1 représente le schéma de mise en oeuvre du procédé selon l'invention.

Le procédé de fabrication des pièces en alliage léger selon l'invention requiert une installation avec cinq zones spécifiques successives couvrant les différentes étapes du procédé.

La première zone (Z1) correspond à la coulée de l'alliage léger dans un moule (1) permettant l'obtention d'une préforme (2) dans les conditions de température rappelées précédemment.

La seconde zone (Z2) correspond au transfert de la préforme (2) chauffée dans un bac (3) pour immersion et graphitage par enduction de la préforme (2). Le bain est une solution de graphite et eau.

Adjacent au bac permettant le graphitage par enduction, ou dans son plan supérieur, est prévue une phase (Z3) de séchage de la pièce préformée hors du bain.

La zone (Z4) suivante correspond au transfert de la préforme graphitée séchée dans le four tunnel (4) pour homogénéisation en température. La zone (Z5) suivante correspond à la sortie du four tunnel de la préforme pour être ensuite forgée dans une matrice (5) qui fait l'objet d'une lubrification moindre et plus rapide limitée au cordon de bavure selon les conditions évoquées précédemment, puis refroidie à température ambiante ou accélérée ou trempée.

Le procédé optimisé selon l'invention apparaît donner aux pièces ainsi traitées des avantages spécifiques.

Les avantages du procédé optimisé de l'invention sont nombreux .
On profite de la température de la préforme pour permettre au graphite d'accrocher sur la préforme puis à l'eau de s'évaporer avant les opérations suivantes
- une qualité d'état de surface plus affiné de la pièce grâce à une homogénisation du dépôt de solution graphite qui a une influence sur les conditions d'essai de rupture ;
- une meilleure tenue en essai de fatigue ;
- une longévité accrue de l'outillage de frappe
- une amélioration de l'environnement ;
- un gain de productivité ;
- une formation humaine moindre et moins complexe, ce qui est important en regard du recrutement de main d'oeuvre qualifié, ce qui est toujours difficile ou une automatisation plus simple ;
- au moment de l'homogénisation en température dans le four tunnel pour homogénéisation en température, la couleur noire issue du bain graphité permet de mieux emmagasiner les calories et donc d'améliorer les caractéristiques de structure et mécaniques de la pièce ;
- De plus, une nuance de couleur pourrait répondre à un besoin d'esthétique et de coloris. Une plus grande discrétion pour des éléments de sécurité et plus particulièrement de suspension - châssis pour éviter l'effet de brillance sous carrosserie visible par les conducteurs voisins au véhicule concerné.

Les avantages sont donc nombreux. Le procédé est optimisé selon l'invention et apporte des améliorations inattendues et récentes qui justifient son développement.

## Revendications

1. Procédé de fabrication des pièces en alliage léger mettant en oeuvre les phases suivantes :
- coulage de la préforme à une température de l'ordre de 250° à 500°C ;
- transfert de la préforme dans une matrice définissant une empreinte de dimensions légèrement inférieures à celle du moule, les parties de la matrice de forge, étant pressées l'une contre l'autre pour exercer l'effort de forgeage, de matriçage de la pièce brute finale ;
- refroidissement de la pièce brute à la température ambiante, le procédé étant **caractérisé en ce qu'**après coulage de la préforme chauffée et avant le transfert de la préforme dans une matrice de forge, ladite préforme, à température de fin de coulée est transférée et immergée totalement dans un bac pour graphitage par enduction, pour autoriser le dépôt de la solution graphite sur la préforme puis en sortie de bac, la température de la préforme permettant l'évaporation naturelle de l'eau de sorte que la préforme est recouverte d'une manière homogène de graphite.

2. Procédé de fabrication des pièces en alliage léger mettant en oeuvre les phases suivantes :
- coulage de préforme à une température de l'ordre de 250° à 500°C ;
- transfert de la préforme coulée obtenue dans un four assurant la mise en solution de ladite préforme coulée à la température de mise en solution du matériau constitutif;
- transfert de la préforme mise en solution en sortie du four dans une matrice définissant une empreinte de dimensions légèrement inférieures à celles du moule, les deux parties de la matrice étant pressées l'une contre l'autre pour exercer l'effort de forgeage, de matriçage de la pièce brute finale;
- refroidissement de la pièce brute obtenue à la température ambiante, en accéléré ou trempé, le procédé étant **caractérisé en ce que**, après coulage de la préforme et avant le transfert dans le four, ladite préforme, à température en fin de coulée, est transférée et immergée totalement dans un bac pour graphitage par enduction, pour autoriser le dépôt de la solution graphite sur la préforme puis en sortie de bac, la température de la préforme et celle du procédé en amont permettant l'évaporation naturelle de l'eau, elle est séchée, de sorte que la préforme est recouverte d'une manière homogène de graphite, ladite préforme étant transférée dans le four assurant la mise en solution de la préforme graphitée.

3. Procédé selon l'une quelconque des revendications 1 et 2, **caractérisé en ce qu'**on introduit dans le bac pour graphitage par enduction une nuance de couleur du bain.

4. Installation pour la mise en oeuvre du procédé selon l'une quelconque des revendications 1 à 3, **caractérisée en ce qu'**elle comprend 5 zones successives à savoir :
- une première zone (Z1) correspondant à la coulée de l'alliage dans un moule (1) permettant l'obtention d'une préforme (2) ;
- une seconde zone (Z2) correspondant au transfert de la préforme (2) dans un bac (3) par immersion et graphitage par enduction de la préforme (2) ;
- une étape (Z3) de séchage de la pièce préformée (2) hors du bain graphité se trouvant dans le bac (3) ;
- une quatrième zone (Z4) de transfert de la préforme séchée dans un four tunnel (4) avec homogénisation en température ;
- une cinquième zone (Z5) correspondant à la sortie du four tunnel (4) de la préforme pour être forgée dans une matrice (5) puis refroidie à température ambiante ou accélérée ou trempée.

## Patentansprüche

1. Verfahren zur Herstellung von Leichtmetallteilen unter Verwendung folgender Arbeitsschritte:
- Entnahme einer gegossenen Vorform von einer Temperatur von 250°C bis 500°C,
- Transfer der warmen Vorform in eine Matrize, die einer Kavität mit geringfügig kleineren Abmessungen als der Giessform entspricht, und anschließendes starkes Gegeneinanderpressen der Matrizenhälften, um die Schmiedekraft aufzubringen und das Fertigteil gemäß der Matrize abzubilden;
- Abkühlung des Rohteils zur Raumtemperatur; **gekennzeichnet dadurch, dass** die warme Vorform nach dem Gießen, d.h. mit Gießendtemperatur, und vor dem Transfer in die Schmiedematrize in einen Graphitbad gebracht und vollständig eingetaucht wird, um dabei das gleichmäßige Auftragen der Wasser-Graphit-Lösung auf die Vorform zu ermöglichen, wobei die Temperatur bzw. Wärme der Vorform ein natürliches Abdampfen des Wassers und dadurch die Bildung einer homogenen und haftenden Graphitschicht an der Vorform nach Verlassen des Graphitbades ermöglicht.

2. Verbessertes Verfahren zur Herstellung von Leichtmetallteilen unter Verwendung folgender Arbeitsschritte:
- Entnahme einer gegossenen Vorform von einer Temperatur von 250°C bis 500°C;
- Transfer dieser Vorform in einen Wärmeofen, dessen definierte Innentemperatur der Temperatur des Lösungsglühens des Vorform-Materials entspricht;
- Transfer der lösungsgeglühten Vorform in eine Matrize, die einer Kavität mit geringfügig kleineren Abmessungen als der Gießform entspricht, und anschließendes starkes Gegeneinanderpressen der Matrizenhälften, um die Schmiedekraft aufzubringen und das Fertigteil gemäß der Matrize abzubilden;
- Abkühlung des Rohteils bei Raumtemperatur, beschleunigt oder durch Abschrecken; dieser Prozess ist **dadurch gekennzeichnet, dass** nach dem Giessen die warme Vorform mit Giessendtemperatur vor dem Transfer in den Tunnelofen vollständig in ein Bad mit Wasser-Graphit-Lösung getaucht wird, um die vollständige Umspülung der Vorform mit Graphit zu ermöglichen, und dass nach der Entnahme aus dem Bad die verbliebene Temperatur bzw. Restwärme der Vorform ein natürliches Verdampfen des Wassers und damit eine homogene Beschichtung der Vorform durch das ausgedampfte Graphit ermöglicht. Die auf diese Art graphitierte Vorform wird anschließend in einen Tunnelofen gebracht um die Temperaturhomogenisierung zu gewährleisten.

3. Prozess gemäß einer der beiden Ansprüche -1- oder -2-, **gekennzeichnet durch** das Einbringen in einen Behälter und das Aufnahmen eines Farbtones des Tauchbades **durch** das Graphitieren.

4. Anlage zum Einsatz des Prozesses gemäß einem der drei genannten Ansprüche -1- bis -3-, **gekennzeichnet durch** fünf aufeinander folgende Bereiche:
- Ein erster Bereich (Z1) entspricht dem Giessen des Legierung in eine Gussform (1) zum Erhalten der Vorform (2);
- Ein zweiter Bereich (Z2) entspricht dem Transfer und dem Eintauchen der Vorform (2) in einen Behälter (3) zum Zwecke der Graphitierung;
- Ein Trocknungsbereich (Z3) für das vorgeformte Teil (2) befindet sich im Behälter (3), aber außerhalb des Bades;
- Ein vierter Bereich (Z4) entspricht dem Transfer der graphitierten und getrockneten Vorform in einen Tunnelofen (4) zur Temperaturhomogenisierung;
- Ein fünfter Bereich (Z5) entspricht dem Verlassen des Tunnelofens, dem Schmieden der Vorform in einer Schmiedematrize (5) und dem anschließendem Abkühlen bei Raumtemperatur, beschleunigten Abkühlen oder Abschrecken.

## Claims

1. Process for manufacturing light alloys parts involves the following operations :
- Having a casting preform at about 250°C to 500°C
- transferring the cast preform in a furnace to solution heat treat the preform material.
- transferring the cast preform thus obtained from the preheat furnace directly to the forging press between two halves of a die that defines a cavity having dimensions that are slightly less than those of the mould, the two halves being forced together in order to exert an impact forging force
- cooling the rough forging thus obtained at room temperature or accelerated cooling or cooling by quench
What makes the invention specific is that after the casting of the as said preform and before the forging operation, the as said hot preform is transferred and dipped in a graphite solution container for lubrication.. Outside of the container, the preform temperature allows the water to evaporate and the graphite to stick to the preform creating an homogeneous graphite skin all around it.

2. Process for manufacturing light alloys parts involves the following operations :
- Having a casting preform at about 250°C to 500°C
- transferring the cast preform in a furnace to solution heat treat the preform material.
- transferring the cast preform thus obtained from the preheat furnace directly to the forging press between two halves of a die that defines a cavity having dimensions that are slightly less than those of the mould, the two halves being forced together in order to exert an impact forging force
- cooling the rough forging thus obtained at room temperature or accelerated cooling or cooling by quench
What makes the invention specific is that after the casting of the as said preform and before the forging operation, the as said hot preform is transferred and dipped in a graphite solution container for lubrication.. Outside of the container, the preform temperature allows the water to evaporate and the graphite to stick to the preform creating an homogeneous graphite skin all around it.
- The as said preform is after transferred in a tunnel furnace for temperature homogenization.

3. Process as claimed in claim 1 and 2, **characterized in that** we can introduce color in the lubrication container.

4. The process of this invention needs an installation of five successive specific areas .
The first zone (Z1) corresponds to the casting of the alloy in a mold in order to obtain a preform in hot temperature conditions.
The second zone (Z2) corresponds to the transfer of the hot preform (2) in a container (3) for a graphite solution dipping for lubrication. The bath is a graphite and water solution.
On the side of the lubrication container, or above it, is the drying sequence (Z3) of the preform out of the bath.lubrication,
The next (Z4) area corresponds to the transfer of the graphite lubricated preform in the tunnel furnace (4) for temperature homogenization. The (Z5) area is the exit of the preform from the tunnel furnace then brought to the forging die which is only slightly and therefore quicker lubricated and this only inside the cavity limited to the rib around it according to the above conditions. The part is then cooled naturally, or in an accelerated process or quenched.
